# EUROPÄISCHE PATENTSCHRIFT

(11) **EP 3 421 200 B1**
(45) Veröffentlichungstag und Bekanntmachung des Hinweises auf die Patenterteilung: **03.06.2020**
(21) Anmeldenummer: 17179148.6
(22) Anmeldetag: 30.06.2017
(51) Int. Cl.: B27N 3/02, B27N 3/04, B27N 1/00

(54) **HOLZWERKSTOFFPLATTE MIT HOHLKUGELN**
COMPOSITE WOOD BOARD WITH HOLLOW BALLS
PLAQUE DE MATIÈRE DÉRIVÉE DU BOIS AVEC DES SPHÈRES CREUSES

(43) Veröffentlichungstag der Anmeldung: 02.01.2019
(73) Patentinhaber: SWISS KRONO Tec AG, 6004 Luzern (CH)
(72) Erfinder: BRAUN, Roger, 6130 Willisau (CH)
(74) Vertreter: Kalkoff & Partner Patentanwälte PartmbB

(56) Entgegenhaltungen:
- EP-A1- 2 762 328
- EP-A1- 2 942 207
- DE-A1-102010 051 059
- US-A1- 2005 019 548
- US-A1- 2011 073 253

## Beschreibung

Die Erfindung betrifft eine Holzwerkstoffplatte mit Hohlkugeln und ein Verfahren zur Herstellung solcher Holzwerkstoffplatten mit Hohlkugeln.

Insbesondere für Bauzwecke werden plattenförmige Werkstoffe gefordert, die bei Einwirkung von Feuchte kaum quellen und deshalb bei steigender Feuchte nur einer geringen Formänderung unterliegen. Zudem sollen diese plattenförmigen Werkstoffe eine möglichst geringe Wärmeleitfähigkeit aufweisen, so dass sie eine möglichst gute thermische Isolierung bewirken. Schließlich sind gute mechanische Eigenschaften gefordert, damit diese plattenförmigen Werkstoffe als Beplankung in der Rahmenbauweise eingesetzt werden können.

Bisher werden für solche Anwendungen häufig Gipskartonplatten eingesetzt, d. h., Platten aus Gips, die von einem Karton umhüllt sind. Diese Gipskartonplatten weisen eine geringe Quellung und eine geringe Wärmeleitfähigkeit auf. Sie weisen allerdings nur eingeschränkte mechanische Eigenschaften und ein verhältnismäßig hohes Gewicht auf. Eine solche Gipskartonplatte ist in der DE-AS 1 276 314 beschrieben. Die US 2005/0019548 A1, die den Oberbegriff des Anspruchs 1 offenbart, beschreibt eine OSB-Platte für Bauzwecke und die US 2011/0073253

A1 beschreibt eine HDF- oder eine MDF-Platte.

Es ist Aufgabe der Erfindung, einen plattenförmigen Werkstoff insbesondere für Bauzwecke bereitzustellen, der die vorstehend beschriebenen Anforderungen erfüllt.

Die Aufgabe wird gelöst mit einer Holzwerkstoffplatte nach Anspruch 1 und einem Verfahren zur Herstellung einer solchen Holzwerkstoffplatte nach Anspruch 11.

Eine erfindungsgemäße Holzwerkstoffplatte **besteht aus** lignocellulosische**n** Späne**n** oder Fasern, ein**em** Bindemittel und zudem Glashohlkugeln.

Die Holzwerkstoffplatte weist lignocellulosische Partikel auf, insbesondere Späne oder Fasern. Die Späne sind größer als die Fasern; sie sind meist flächig ausgebildet, wobei die Länge und die Breite typischerweise sehr viel größer sind als die Dicke. Typische Abmessungen reichen von 5 mm bis zu 200 mm Länge, von 0,5 mm bis 100 mm Breite und von 0,1 bis 5 mm Dicke. Späne verfügen über eine höhere Biegeelastizität als Fasern. Eine Faser weist meist eine annähernd gleiche Breite und Dicke auf; die Länge ist sehr viel größer als Breite oder Dicke. Typische Abmessungen reichen von 0,5 bis 10 mm Länge, die Breite bzw. Dicke betragen 0,1 mm bis 3 mm.

Eine Spanplatte kann in einer einfachen Ausführung einschichtig ausgeführt sein. Die Späne einer Spanplatte sind jedoch typisch in verschiedenen Schichten angeordnet, einer Mittelschicht mit Spänen, die meist dicker, oft auch länger und breiter sind als die Späne einer Deckschicht, die die Mittelschicht flankiert und nach außen abdeckt. Ein typischer Aufbau einer Spanplatte weist eine innen liegende Mittelschicht und zwei außen liegende Deckschichten auf. Eine Faserplatte kann ebenfalls aus Mittel- und Deckschicht aufgebaut sein, sie kann aber auch einschichtig aus gleich großen Fasern über die gesamte Dicke aufgebaut sein. Im Rahmen dieser Patentanmeldung zählen sämtliche aus Spänen und /oder Fasern aufgebauten Holzwerkstoffplatten zur Erfindung, also Spanplatten, Oriented-Strand-Board Platten, Spanplatten mit einer Deckschicht aus Faserplatten oder mit einer Beschichtung aus einer Faserplatte, Faserplatten geringer Dichte, z. B. Faserdämmplatten, Faserplatten mittlerer Dichte (MDF-Platten), Faserplatten hoher Dichte (HDF-Platten), beschichtete und unbeschichtete Span-und/oder Faserplatten.

Die Holzwerkstoffplatte weist ein organisches oder ein anorganisches Bindemittel oder eine Mischung dieser Bindemittel auf. Typische organische Bindemittel sind Aminoplast-, Duroplast- und/oder Thermoplastkunstharze sowie deren Mischungen. Typische Kunstharze, die in Holzwerkstoffplatten als Bindemittel eingesetzt werden können, sind Harnstoff- oder Melaminharz, Phenolharz, meist in Verbindung mit Formaldehyd, Resorcinharz, Epoxyharz, Polyvinylacetat (PVAc), ggf. in Verbindung mit Copolymeren, Polyurethan, polymeres Diphenylmethandiisocyanat (EMDI) oder polymeres Diphenylmethandiisocyanat (PMDI). Typische anorganische Bindemittel sind Silane oder Silikate, z. B. Wasserglas. Die vorstehend genannten Bindemittel können jeweils für sich oder in Mischung eingesetzt werden. Typische Kombinationen, bei denen die Bindemittel vor der Zugabe zu den Spänen oder Fasern gemischt werden, sind Harnstoff-Formaldehyd, Melamin-Formaldehyd, Phenol-Formaldehyd, Harnstoff-Phenol-Formaldehyd, Melamin-Phenol-Formaldehyd, Harnstoff-Melamin-Phenol-Formaldehyd oder die Mischung eines Silans mit einem Silikat. Alternativ oder ergänzend können auch verschiedene Bindemittel in verschiedenen Schichten einer Holzwerkstoffplatte eingesetzt werden, z. B. PMDI in der Mittellage und Harnstoff-, Melaminund/oder Phenolharze ggf. in Verbindung mit Formaldehyd in den Deckschichten.

Das Bindemittel kann in flüssiger Form eingesetzt werden. Es kann aber mindestens zum Teil auch in pulver- oder staubförmiger Form eingesetzt werden, wobei die Pulveroder Staubpartikel einen Durchmesser von 1 µm bis 20 µm, bevorzugt als kleine Partikel von 1 µm bis 5 µm oder als größere Partikel von 7 µm bis 15 µm eingesetzt werden. Pulver- oder staubförmiges Bindemittel ist bevorzugt aus thermoplastischen Kunstharzen hergestellt. Verfügbar sind z. B. Melaminharzstaub oder PVAc-Pulver, das auch als Weißleimpulver bekannt ist. Staub- oder pulverförmiges Bindemittel wird bevorzugt in Verbindung mit flüssigem Bindemittel eingesetzt, wobei Pulver bzw. Staub und Flüssigkeit entweder eine Kombination von verschiedenen Bindemitteln darstellen oder aus derselben Substanz, lediglich in unterschiedlichem Aggregatszustand bestehen.

Die Holzwerkstoffplatte enthält Glashohlkugeln. Die Glashohlkugeln senken das Gewicht der Holzwerkstoffplatte. Sie reduzieren die Quellung und verbessern das Brandverhalten. Erfindungsgemäß enthält eine Deckschicht Glashohlkugeln. **Alternativ** enthalten beide außen liegenden Deckschichten Glashohlkugeln. Je mehr Glashohlkugeln die Holzwerkstoffplatte enthält, desto ausgeprägter ist das verbesserte Quellverhalten mit reduzierter Formänderung bei Feuchteeinfluss und desto geringer ist das Gewicht der Platte.

Die in der Holzwerkstoffplatte eingesetzten Glashohlkugeln weisen ein Gewicht von 100 kg/m³ bis 600 kg/m³ auf. Vorteilhaft werden Glashohlkugeln mit einem Gewicht von 100 kg/m³ bis 450 kg/m³ eingesetzt, besonders vorteilhaft mit einem Gewicht von 100 kg/m³ bis 350 kg/m³. Damit sind die Glashohlkugeln leichter als die eingesetzten Späne oder Fasern, die bei einer Feuchte von z. B. 12% ein Gewicht von 600 kg/m³ bis 1000 kg/m³ aufweisen. Glashohlkugeln können z. B. von 3M bezogen werden, die solche Glashohlkugeln als K Series, S Series und iM Series anbieten. Die erfindungsgemäße Holzwerkstoffplatte weist vorteilhaft ein Gewicht von 400 kg/m³ bis 500 kg/m³ auf.

Die Glashohlkugeln weisen einen Durchmesser von 0,5 µm bis 10 µm auf, bevorzugt von 1 µm bis 5 µm. Nach einer vorteilhaften Ausführung werden in der Deckschicht Glashohlkugeln von 1 bis 3 µm eingesetzt und in der Mittelschicht Glashohlkugeln von 5 µm bis 10 µm. Die Glashohlkugeln sind aus Glas oder Keramik, bevorzugt aus Borsilikatglas hergestellt.

Nach den vorstehenden Ausführungen zum Gewicht und den weiteren nützlichen Eigenschaften der Glashohlkugeln einerseits und der Späne bzw. Fasern andererseits liegt auf der Hand, dass so viele Glashohlkugeln wie möglich eingesetzt werden. Erste Versuche zeigen, dass wenn 5 Gew.-% bis 70 Gew.-% der Späne oder der Fasern einer Holzwerkstoffplatte durch Glashohlkugeln ersetzt werden, Holzwerkstoffplatten mit guten Festigkeitseigenschaften hergestellt werden können, die die geforderten Eigenschaften der reduzierten Formänderung unter Einfluss von Feuchtigkeit und die im Vergleich zu einer Referenzplatte aus demselben lignocellulosischen Material jedoch ohne Einsatz von Glashohlkugeln reduzierte Wärmeleitfähigkeit, reduziertes Gewicht und eine reduzierte Kantenquellung zeigen. Die vorgenannten Eigenschaften werden weiter verbessert, wenn auch die Deckschichten und die Mittelschicht Glashohlkugeln aufweisen.

Glasoberflächen sind inert, so dass Bindemittel nicht ohne weiteres dort anbinden können. Nach einer vorteilhaften Ausführung ist die Oberfläche der Glashohlkugeln silanisiert, wodurch das Bindungsvermögen verbessert wird. Ein gleicher Effekt wird erreicht, wenn die Glashohlkugeln mit einem Film aus Melaminharz oder Polyvinylacetat (PVAc) überzogen werden. Bevorzugt werden die Glashohlkugeln mit einem pulver- oder staubförmigen Melaminharz oder PVAc gemischt. Beim Erhitzen bildet sich dann der gewünschte Film oder Überzug. Während das Silanisieren in der Regel vor dem Einsatz in der Holzwerkstoffplatte erfolgt, kann das Ausbilden eines Films oder Überzugs mit einem Kunstharz während der Herstellung der Platte erfolgen.

Um den Widerstand gegen Feuer (Brandwiderstand) weiter zu verbessern, können die Späne mindestens einer Deckschicht mineralisiert werden. Das Mineralisieren ist z. B. in der DE 10 2010 051 059 A1 beschrieben, es bezeichnet das Umhüllen von Spänen mit anorganischem bzw. mineralischem Bindemittel.

Die Erfindung umfasst weiter ein Verfahren zum Herstellen einer Holzwerkstoffplatte gemäß Anspruch 1. Das Herstellen der Mischung oder der Deckschichtmischung erfolgt durch Mischen der jeweiligen Komponenten, Späne oder Fasern oder ein Gemisch aus Spänen und Fasern, Bindemittel und Glashohlkugeln. Das Bindemittel kann in fester oder flüssiger Form oder als Schaum zugesetzt werden. Die Glashohlkugeln verteilen sich, da sie weitaus kleiner sind als die Späne und die Fasern, auf der Oberfläche der Späne bzw. Fasern. Die Verteilung erfolgt gleichmäßig, insbesondere dann, wenn aktiv gemischt wird, z. B. durch Umwälzen oder Verwirbeln der Komponenten. Das Bindemittel legt sich ebenfalls gleichmäßig um Späne, Fasern und Glashohlkugeln.

Das Pressen kann auf einer beliebigen Presse erfolgen, sowohl auf einer Kurztaktpresse als auch auf einer kontinuierlichen Presse, wobei aus wirtschaftlichen Gründen eine kontinuierliche Presse bevorzugt wird.

Die Pressbedingungen können in einem weiten Rahmen gewählt werden. Typische Pressbedingungen sind z. B.

| | |
|---|---|
| Druck | 10 bis 50 bar |
| Pressfaktor | 1 s/mm bis 10 s/mm |
| Temperatur | 120 °C bis 280 °C |

Der Pressfaktor zeigt, wie lang die Pressdauer zu bemessen ist je mm Plattendicke. Eine 19 mm Spanplatte mit 4 s Pressfaktor benötigt eine Pressdauer von 76 s. Es ist vorteilhaft, die erfindungsgemäßen Holzwerkstoffplatten vor der Verwendung einige Zeit zu lagern, z. B. einige Stunden oder einige Tage, damit die Festigkeit der Platten optimal entwickelt ist.

Nach einer vorteilhaften Weiterentwicklung des Verfahrens werden bei Verwendung von pulverförmigem Bindemittel eine erste Mischung aus Spänen und/oder Fasern mit dem pulverförmigen Bindemittel und eine zweite Mischung aus Glashohlkugeln und Bindemittel erzeugt. Die erste und die zweite Mischung werden dann zu einer Deckschichtmischung zusammengeführt. Die weitere Verarbeitung erfolgt wie vorstehend beschrieben. Dieses Vorgehen gewährleistet, dass die Glashohlkugeln beim Pressen durch das Schmelzen des Bindemittels und das Verfließen zu einem Film von einem Film aus Kunstharz, insbesondere von Melamin oder PVAc umgeben werden, der die Glashohlkugeln besonders fest in die Holzwerkstoffplatte einbindet. Alternativ oder ergänzend zu dieser Ausführung können Glashohlkugeln mit einer silanisierten Oberfläche eingesetzt werden, wobei das Silanisieren ebenfalls bewirkt, dass die Glashohlkugeln fester in die Matrix der Holzwerkstoffplatte integriert werden.

Bevorzugt wird auch die zweite Deckschicht aus der Deckschichtmischung, d. h., mit Glashohlkugeln, hergestellt.

Die erfindungsgemäße Holzwerkstoffplatte kann zum Beplanken von Wandkonstruktionen eingesetzt werden. Die Holzwerkstoffplatte kann unmittelbar verputzt oder mit einer Wanddämmung versehen werden. Plattenstöße können stumpf, d. h. ohne Bearbeitung gerader Kanten, mittels PU-Klebstoff verklebt werden. Der Übergang ist in der Fläche nicht sichtbar.

Nachfolgend werden Details der Erfindung näher erläutert. Es zeigen:
- Fig. 1: eine schematische Darstellung des Querschnitts einer erfindungsgemäßen Spanplatte,
- Fig. 2: eine schematisierte Darstellung eines einzelnen Spans, dessen Oberfläche abschnittsweise mit Glashohlkugeln belegt ist und
- Fig. 3: eine schematisierte Darstellung des Querschnitts einer Faserplatte.

Sämtliche Figuren sind zur schematischen Darstellung gedacht; sie zeigen keine wahren Größenverhältnisse, insbesondere zeigen sie kein wahres Größenverhältnis zwischen Spänen oder Fasern einerseits und Glashohlkugeln andererseits.

Fig. 1 zeigt eine Holzwerkstoffplatte, hier eine Spanplatte 1 mit zwei außen liegenden Deckschichten 2, die gemeinsam einen Anteil an der Gesamtdicke von 36% (18 % je Deckschicht) haben, und einer innen liegenden Mittelschicht 3, die einen Anteil von 54% an der Gesamtdicke der Spanplatte 1 einnimmt. Die Deckschicht 2 ist aus Spänen 4 aus Holz und Glashohlkugeln 6 sowie dem hier nicht dargestellten Bindemittel zusammengesetzt. Eingesetzt wurden Glashohlkugeln von 3M mit einer Dichte von 350 kg/m³. Der Durchmesser von 50% der Glashohlkugeln betrug maximal 4 µm, die maximale Größe betrug 8 µm. Die Mittelschicht 3 ist aus Spänen 5 (89 Gew.-%) und dem ebenfalls nicht dargestellten Bindemittel (11 Gew.-%) zusammengesetzt. Der Anteil der Glashohlkugeln 6 beträgt 15 Gew.-% bezogen auf das Gesamtgewicht der Deckschicht 2. Der Anteil des Bindemittels beträgt 28 Gew.-% und der Anteil der Späne 4 beträgt 57 Gew.-% bezogen auf das Gesamtgewicht der Deckschicht 2.

Die Späne 4 der Deckschicht 2 weisen Abmessungen von durchschnittlich 10 mm bis 20 mm Länge, 1 mm bis 2 mm Dicke und 3 mm bis 8 mm Breite auf. Die Späne 5 der Mittelschicht 3 weisen eine Länge von 25 mm bis 35 mm, eine Breite von 5 bis 10 mm und eine Dicke von 1,5 mm bis 3 mm auf. Die kleineren Späne 4 der Deckschicht sind dichter gepackt, so dass die Deckschicht eine größere Dichte aufweist als die Mittelschicht. Das Einbringen der Glashohlkugeln 6 in die Deckschicht 2 reduziert also gezielt den Bereich der größten Dichte der erfindungsgemäßen Spanplatte. Gleichzeitig wird dadurch, dass die Glashohlkugeln 6 die Oberfläche der Späne 4 belegen, die Formänderung durch den Einfluss von Feuchte signifikant reduziert.

Die Spanplatte 1 mit einer Dicke von 19 mm wurde in einer kontinuierlichen Presse hergestellt, indem zuerst eine erste Mischung aus Spänen 3 für die Deckschicht 2 und pulverförmigem Bindemittel, hier z. B. Melaminstaub, und eine zweite Mischung aus Glashohlkugeln und pulverförmigem Bindemittel, beispielsweise Melaminstaub, hergestellt wurde. Die erste und die zweite Mischung wurden zu einer Deckschichtmischung gemischt.

Zur Herstellung der Mittelschicht 3 wurden Späne 5 und Bindemittel, hier z. B. ein flüssiges Harnstoff-Melamin-Phenol-Harnstoffharz eingesetzt, wobei das Bindemittel auf die Späne 5 der Mittelschicht 3 aufgesprüht wurde.

Nach Herstellung der Deckschicht- und der Mittelschichtmischungen wurde zunächst eine erste außen liegende Deckschicht gestreut, dann die innen liegende Mittelschicht und anschließend eine zweite außen liegende Deckschicht, jeweils in der vorstehend angegebenen Schichtdicke. Der so hergestellte Presskuchen wurde in die kontinuierliche Presse überführt und unter den oben angegebenen Pressbedingungen zu einer Spanplatte verpresst.

Im Vergleich zur selben Spanplatte ohne Glashohlkugeln weist die erfindungsgemäße Spanplatte ein deutlich verringertes Gewicht von 500 kg/m³ auf. Je nach Anteil der Glashohlkugeln 6 kann das Gewicht der erfindungsgemäßen Spanplatte 450 kg/m³ bis 550 kg/m³ betragen. Eine konventionelle Spanplatte, d. h., eine identische Spanplatte ohne Glashohlkugeln, weist ein Gewicht von 645 kg/m³ bis 660 kg/m³ auf. Eine weitere Gewichtsersparnis ist erreichbar, wenn mehr Glashohlkugeln eingesetzt werden. Zudem weist die erfindungsgemäße Spanplatte eine im Vergleich zur konventionellen Spanplatte um 5% geringere Kantenquellung auf (gemessen nach EN 13329). Die mechanischen Eigenschaften der erfindungsgemäßen Spanplatte 1 entsprechen dem Typ P5 nach EN 312. Die Wärmeleitfähigkeit der erfindungsgemäßen Spanplatte beträgt 0,10 W/mK oder weniger.

Die erfindungsgemäße Spanplatte 1 kann zum Beplanken von Wandkonstruktionen eingesetzt werden. Die Spanplatte kann unmittelbar verputzt oder mit einer Wanddämmung versehen werden.

Fig. 2 zeigt einen einzelnen Span 4, auf dem nach dem Mischen zahlreiche Glashohlkugeln 5 haften. Werden zuvor die Späne separat mit einem pulverförmigen Bindemittel in einer ersten Mischung gemischt und die Glashohlkugeln separat mit einem pulverförmigen Bindemittel in einer zweiten Mischung gemischt, so zeigt sich nach dem Mischen der ersten und der zweiten Mischung zu einer Deckschichtmischung ein vergleichbares Bild. Die Partikel des Bindemittels und die Glashohlkugeln, die ebenfalls von Bindemittel umgeben sind, lagern sich auf der Oberfläche des Spans ab.

Alternativ zu unbehandelten Spänen können auch mineralisierte Späne, also von einem anorganischen Bindemittel umhüllte Späne eingesetzt werden. Das Mineralisieren kann erfolgen wie z. B. in der DE 10 2010 051059 A1 angegeben, deren Inhalt wird zum Gegenstand dieser Anmeldung gemacht.

Fig. 3 zeigt eine Holzwerkstoffplatte, hier eine Faserplatte 10, die aus Holzfasern 11, Bindemittel und Glashohlkugeln 12 hergestellt ist. Diese Faserplatte 10 wird hergestellt, indem die Fasern mit Bindemittel und Glashohlkugeln gemischt werden, wobei silanisierte Glashohlkugeln eingesetzt werden, also Glashohlkugeln, deren Oberfläche mit einem Überzug aus Silanen versehen ist. Der Anteil der Glashohlkugeln beträgt 50 Gew.-%

Diese einheitliche Mischung wird gestreut und in einer kontinuierlichen Presse unter folgenden Bedingungen gepresst:

| | |
|---|---|
| Druck | 40 bar |
| Pressfaktor | 3,8 s/mm |
| Temperatur | 230 °C |

Während des Pressens werden die äußeren Schichten 13 der Faserplatte 10 stärker verdichtet. Die Mittelschicht 14 wird weniger verdichtet. Die Glashohlkugeln 12 sind gleichmäßig in der Faserplatte 10 verteilt. Die Platte weist eine Dichte von 450 kg/m³ auf.

Anliegend werden an Hand der Tabelle 1 Versuche erläutert, die einzelne Ausführungen der erfindungsgemäßen Holzwerkstoffplatte zeigen.

Tabelle 1 zeigt die Herstellung von 19 mm dicken, dreischichtigen Spanplatten mit zwei außen liegenden Deck- und einer innen liegenden Mittelschicht. Eingesetzt werden Holzspäne für die Deckschicht (DS), die mit Harnstoff- Formaldehyd-Bindemittel (UF) versehen sind und die mit Glashohlkugeln sowie mit einem weiteren Bindemittel vermischt werden. Als Glashohlkugeln werden K15 Glaskugeln von 3M eingesetzt. Als Bindemittel wird 5010 N von Wacker eingesetzt.

Der Anteil der Holzspäne wird von 76,6 Gew.-% im Versuch 2 auf 55,6 Gew.-% im Versuch 2 und 7 auf 47,1 Gew.-% im Versuch 5 und 9 herabgesetzt. Dadurch sinkt das Gewicht der Spanplatte von 1,828 kg auf 1,800 kg auf 1,700 kg für die jeweilige Versuchsplatte. Die Wärmeleitfähigkeit liegt bei 0, 11 W/mK gegenüber einer durchschnittlichen Wärmeleitfähigkeit für Gipsplatten von 0,23 W/mK bis 0,28 W/mK und einer durchschnittlichen Wärmeleitfähigkeit von 0,19 W/mK für eine vergleichbare dreischichtige Spanplatte ohne Glashohlkugeln. Die Kantenquellung sinkt von ca. 10% im Versuch 2 auf ca. 7,9 % bis 8,0 % in den Versuchen 4 und 7 bei Einsatz von 22,2 Gew.-% Glashohlkugeln auf Werte von 3,9 % bis 4 % in den Versuchen 5 und 8 bei Einsatz von 20,4 Gew.-% Glashohlkugeln. Die Kantenquellung einer vergleichbaren dreischichtigen Spanplatte ohne Glashohlkugeln liegt bei 20%.

Der Einsatz der Glashohlkugeln bewirkt also eine deutliche Reduzierung des Gewichts der Holzwerkstoffplatte und eine signifikante Verringerung der Wärmeleitfähigkeit sowie der Kantenquellung.

## Patentansprüche

1. Holzwerkstoffplatte, bestehend aus lignocellulosischen Spänen (4) oder Fasern, Glashohlkugeln (6) sowie einem Bindemittel, wobei die Holzwerkstoffplatte mindestens eine innen liegende Mittelschicht (3) und zwei außen liegende Deckschichten (2) aufweist, **dadurch gekennzeichnet, dass** Glashohlkugeln (6) nur in einer Deckschicht (2) oder nur in beiden außen liegenden Deckschichten der Holzwerkstoffplatte (1) enthalten sind.

2. Holzwerkstoffplatte nach Anspruch 1, **dadurch gekennzeichnet, dass** die Glashohlkugeln (6) einen Durchmesser von 0,5 µm bis 10 µm, insbesondere von 1 µm bis 5 µm aufweisen.

3. Holzwerkstoffplatte nach mindestens einem der Ansprüche 1 oder 2, **dadurch gekennzeichnet, dass** der Anteil der Glashohlkugeln (6) am Gesamtgewicht der Holzwerkstoffplatte (1) 5 Gew.-% bis 70 Gew.-% beträgt.

4. Holzwerkstoffplatte nach mindestens einem der Ansprüche 1 bis 3, **dadurch gekennzeichnet, dass** der Anteil der Glashohlkugeln (6) am Gesamtgewicht mindestens einer Deckschicht (2) 5 Gew.-% bis 70 Gew.-% beträgt.

5. Holzwerkstoffplatte nach mindestens einem der Ansprüche 1 bis 4, **dadurch gekennzeichnet, dass** die Glashohlkugeln (6) aus Borosilikatglas hergestellt sind.

6. Holzwerkstoffplatte nach mindestens einem der Ansprüche 1 bis 5, **dadurch gekennzeichnet, dass** die Glashohlkugeln (6) eine silanisierte Oberfläche oder eine Oberfläche aufweisen, die mindestens abschnittsweise mit einem Film aus Melaminharz oder Polyvinylacetat versehen ist.

7. Holzwerkstoffplatte nach mindestens einem der Ansprüche 1 bis 6, **dadurch gekennzeichnet, dass** als Bindemittel Aminoplast- oder Thermoplastkunstharze oder eine Mischung dieser Kunstharze eingesetzt werden.

8. Holzwerkstoffplatte nach mindestens einem der Ansprüche 1 bis 7, **dadurch gekennzeichnet, dass** mindestens eine Teilmenge des Bindemittels in Form von Pulver oder Staub eingesetzt wird.

9. Holzwerkstoffplatte nach mindestens einem der Ansprüche 1 bis 8, **dadurch gekennzeichnet, dass** die Späne (4) oder Fasern mindestens teilweise mineralisiert sind.

10. Holzwerkstoffplatte nach mindestens einem der Ansprüche 1 bis 9, **dadurch gekennzeichnet, dass** das Gewicht der Holzwerkstoffplatte (1) 400 kg/m³ bis 500 kg/m³ beträgt.

11. Verfahren zum Herstellen einer Holzwerkstoffplatte bestehend aus lignocellulosischen Spänen (4) oder Fasern, Glashohlkugeln (6) und einem Bindemittel, mit den Schritten
- Herstellen einer Deckschichtmischung aufweisend Deckschichtspäne (4) oder -fasern mit Bindemittel und Glashohlkugeln (6)
- Herstellen eines Faserkuchens durch Streuen einer Deckschicht (2), einer Mittelschicht (3), aufweisend Späne oder Fasern für die Mittelschicht und Bindemittel, wobei die Mittelschicht keine Glashohlkugeln aufweist, und einer zweiten Deckschicht (2), wobei die Deckschichtmischung zur Herstellung einer Deckschicht (2) oder zur Herstellung von beiden Deckschichten (2) eingesetzt wird und
- Pressen des Faserkuchens.

12. Verfahren nach Anspruch 11, **dadurch gekennzeichnet, dass** eine erste Mischung von Spänen (4) oder Fasern mit staubförmigem Bindemittel hergestellt wird, dass eine zweite Mischung von Glashohlkugeln (6) mit staubförmigem Bindemittel hergestellt wird, und dass die erste Mischung und die zweite Mischung zur Mischung gemischt werden.

13. Verfahren nach mindestens einem der Ansprüche 11 oder 12, **dadurch gekennzeichnet, dass** die Glashohlkugeln (6) vor dem Mischen mit staubförmigem Bindemittel silanisiert werden, oder dass die Oberfläche der Glashohlkugeln (6) mindestens abschnittsweise mit einem Film aus Melaminharz oder Polyvinylacetat versehen wird.

## Claims

1. A composite wood board, consisting of lignocellulosic chips (4) or fibers, hollow glass balls (6) and a binder, the composite wood board comprising at least one internal central layer (3) and two external cover layers (2), **characterized in that** hollow glass balls (6) are contained only in one cover layer (2) or only in both external cover layers of the composite wood board (1).

2. The composite wood board according to claim 1, **characterized in that** the hollow glass balls (6) have a diameter of 0.5 µm to 10 µm, in particular 1 µm to 5 µm.

3. The composite wood board according to at least one of claims 1 or 2, **characterized in that** the proportion of hollow glass balls (6) to the total weight of the composite wood board (1) is 5 wt.% to 70 wt.%.

4. The composite wood board according to at least one of claims 1 to 3, **characterized in that** the proportion of hollow glass balls (6) to the total weight of at least one cover layer (2) is 5 wt.% to 70 wt.%.

5. The composite wood board according to at least one of claims 1 to 4, **characterized in that** the hollow glass balls (6) are made from borosilicate glass.

6. The composite wood board according to at least one of claims 1 to 5, **characterized in that** the hollow glass balls (6) comprise a silanized surface or a surface that is provided at least in portions with a film made of melamine resin or polyvinyl acetate.

7. The composite wood board according to at least one of claims 1 to 6, **characterized in that** aminoplastic or thermoplastic synthetic resins or a mixture of said synthetic resins are used as binders.

8. The composite wood board according to at least one of claims 1 to 7, **characterized in that** at least a partial quantity of the binder is used in the form of powder or dust.

9. The composite wood board according to at least one of claims 1 to 8, **characterized in that** the chips (4) or fibers are mineralized at least in part.

10. The composite wood board according to at least one of claims 1 to 9, **characterized in that** the weight of the composite wood board (1) is 400 kg/m³ to 500 kg/m³.

11. A method for producing a composite wood board consisting of lignocellulosic chips (4) or fibers, hollow glass balls (6) and a binder, comprising the steps of
- producing a cover layer mixture comprising cover layer chips (4) or fibers with binder and hollow glass balls (6),
- producing a fiber cake by scattering a cover layer (2), a central layer (3), comprising chips or fibers for the central layer and binder, wherein the central layer comprises no hollow glass balls, and a second cover layer (2), wherein the cover layer mixture is used to produce a cover layer (2) or to produce both cover layers (2), and
- pressing the fiber cake.

12. The method according to claim 11, **characterized in that** a first mixture of chips (4) or fibers with dust-like binder is produced, **in that** a second mixture of hollow glass balls (6) with dust-like binder is produced, and **in that** the first mixture and the second mixture are mixed to form the mixture.

13. The method according to at least one of claims 11 or 12, **characterized in that** the hollow glass balls (6) are silanized with dust-like binder prior to the mixing, or **in that** the surface of the hollow glass balls (6) is provided at least in portions with a film made of melamine resin or polyvinyl acetate.

## Revendications

1. Plaque de matière dérivée du bois constituée de copeaux (4) ou de fibres lignocellulosiques, de sphères creuses en verre (6) et d'un liant, la plaque de matière dérivée du bois présentant au moins une couche intermédiaire (3) située à l'intérieur et deux couches de revêtement (2) situées à l'extérieur, **caractérisée en ce que** des sphères creuses en verre (6) sont contenues uniquement dans une couche de revêtement (2) ou uniquement dans les deux couches de revêtement situées à l'extérieur de la plaque de matière dérivée du bois (1).

2. Plaque de matière dérivée du bois selon la revendication 1, **caractérisée en ce que** les sphères creuses en verre (6) présentent un diamètre de 0,5 µm à 10 µm, en particulier de 1 µm à 5 µm.

3. Plaque de matière dérivée du bois selon l'une au moins des revendications 1 ou 2, **caractérisée en ce que** le pourcentage des sphères creuses en verre (6) par rapport au poids total de la plaque de matière dérivée du bois (1) est comprise entre 5% en poids et 70% en poids.

4. Plaque de matière dérivée du bois selon l'une au moins des revendications 1 à 3, **caractérisée en ce que** le pourcentage des sphères creuses en verre (6) par rapport au poids total d'au moins une couche de revêtement (2) est comprise entre 5% en poids et 70% en poids.

5. Plaque de matière dérivée du bois selon l'une au moins des revendications 1 à 4, **caractérisée en ce que** les sphères creuses en verre (6) sont fabriquées en verre de borosilicate.

6. Plaque de matière dérivée du bois selon l'une au moins des revendications 1 à 5, **caractérisée en ce que** les sphères creuses en verre (6) présentent une surface supérieure silanisée ou une surface supérieure au moins partiellement pourvue d'un film de résine mélamine ou d'acétate de polyvinyle.

7. Plaque de matière dérivée du bois selon l'une au moins des revendications 1 à 6, **caractérisée en ce que** des résines synthétiques aminoplastes ou thermoplastique ou un mélange de ces résines synthétiques est/sont utilisée(s) comme liant.

8. Plaque de matière dérivée du bois selon l'une au moins des revendications 1 à 7, **caractérisée en ce qu'**au moins une quantité partielle du liant est utilisée sous forme de poudre ou de poussière.

9. Plaque de matière dérivée du bois selon l'une au moins des revendications 1 à 8, **caractérisée en ce que** les copeaux (4) ou fibres sont au moins partiellement minéralisés.

10. Plaque de matière dérivée du bois selon l'une au moins des revendications 1 à 9, **caractérisée en ce que** le poids de la plaque de matière dérivée du bois (1) est compris entre 400 kg/m³ et 500 kg/m³.

11. Procédé de fabrication d'une plaque de matière dérivée du bois constituée de copeaux (4) ou de fibres lignocellulosiques, de sphères creuses en verre (6) et d'un liant, avec les étapes suivantes
- fabrication d'un mélange de couche de revêtement présentant des copeaux de couche de revêtement (4) ou des fibres avec du liant et des sphères creuses en verre (6),
- fabrication d'un gâteau de fibres par dépôt d'une couche de revêtement (2), d'une couche intermédiaire (3), présentant des copeaux ou des fibres pour la couche intermédiaire et du liant, la couche intermédiaire ne présentant pas de sphères creuses en verre, et d'une deuxième couche de revêtement (2), dans lequel le mélange de couche de revêtement est utilisé pour la fabrication d'une couche de revêtement (2) ou pour la fabrication des deux couches de revêtement (2), et
- pressage du gâteau de fibres.

12. Procédé selon la revendication 11, **caractérisé en ce qu'**un premier mélange de copeaux (4) ou de fibres et de liant sous forme de poussière est préparé, **en ce qu'**un deuxième mélange de sphères creuses en verre (6) et de liant sous forme de poussière est préparé, et **en ce que** le premier mélange et le deuxième mélange sont mélangés pour former un mélange.

13. Procédé selon l'une au moins des revendications 11 ou 12, **caractérisé en ce que** les sphères creuses en verre (6) sont silanisées avant le mélange avec le liant sous forme de poussière, ou **en ce que** la surface supérieure des sphères creuses en verre (6) est pourvue au moins partiellement d'un film de résine de mélamine ou d'acétate de polyvinyle.
